# EUROPÄISCHE PATENTSCHRIFT

(11) **EP 2 115 180 B1**
(45) Veröffentlichungstag und Bekanntmachung des Hinweises auf die Patenterteilung: **10.04.2019**
(21) Anmeldenummer: 08734314.1
(22) Anmeldetag: 25.02.2008
(51) Int. Cl.: F01D 11/12, C23C 4/00, C23C 4/12

(54) **VERFAHREN ZUM HERSTELLEN EINES EINLAUFFÄHIGEN SPRITZBELAGS**
METHOD FOR THE PRODUCTION OF AN ABRADABLE SPRAY COATING
PROCÉDÉ DE PRODUCTION D'UN REVÊTEMENT ABRADABLE PAR PROJECTION

(30) Priorität: 01.03.2007 DE 102007010049
(43) Veröffentlichungstag der Anmeldung: 11.11.2009
(73) Patentinhaber: MTU Aero Engines AG, 80995 München (DE)
(72) Erfinder: JAKIMOV, Andreas, 80997 München (DE); HERTTER, Manuel, 81247 München (DE); KÄHNY, Andreas, 81245 München (DE)
(86) Internationale Anmeldenummer: PCT/DE2008/000333
(87) Internationale Veröffentlichungsnummer: WO 2008/104162

(56) Entgegenhaltungen:
- EP-A- 0 955 389
- EP-A- 1 332 799
- WO-A-2004/029319
- WO-A-2005/085489
- DE-A1-102006 053 774
- WANG, L, FANG, J.J: "APPLICATION OF BACKWARD PROPAGATION NETWORK FOR FORECASTING HARDNESS AND POROSITY OF COATINGS BY PLASMA SPRAYING" SURFACE AND COATINGS TECHNOLOGY, Bd. 201, 2006, Seiten 5085-5089, XP002526870

## Beschreibung

Die Erfindung betrifft ein Verfahren zum Herstellen eines einläuffähigen Spritzbelages für Bauteile eines Turbinentriebwerks, gemäß dem Oberbegriff des Anspruchs 1.

Um den Wirkungsgrad von Turbinentriebwerken, insbesondere für die Luftfahrt, zu steigern, zielt die derzeitige Verdichterentwicklung auf eine Steigerung des Druckverhältnisses ab. Ferner führt das Erfordernis einer leichten Konstruktion, die beispielsweise durch eine Reduzierung der Stufenzahl möglich ist, zu einer Erhöhung des Druckverhältnisses zwischen den Verdichterstufen. Ein Nebeneffekt dieser Entwicklung ist die Zunahme an Rückfluss von der Druckseite auf die Saugseite der Verdichterschaufeln.

Daher wird die Bedeutung des Dichtungssystems, welches den oben beschriebenen Rückfluss zwischen den rotierenden Verdichterschaufeln und dem Verdichtergehäuse verhindert, immer wichtiger. Dieses Dichtungssystem ist ein wichtiger Bestandteil des Wirkungsgrads und beeinflusst wesentlich die so genannte Pumplinie und damit den stabilen Betrieb des Triebwerks.

Um eine hohe Rückflussrate zu verhindern, ist es notwendig den Spalt zwischen den rotierenden Verdichterschaufeln und dem Verdichtergehäuse so weit wie möglich zu reduzieren. Wegen der unterschiedlichen Betriebszustände während des Betriebs eines Triebwerks, wie beispielsweise Beschleunigung, Leerlauf, stationärer Betrieb, etc., können die Spitzen der rotierenden Laufschaufeln die Innenwand des Verdichtergehäuses berühren oder sogar in diese einlaufen. Ferner kann ein Einlaufen auch durch Exzentrizität des Rotors oder des Gehäuses auftreten, welche beispielsweise durch Flugmanöver verursacht werden kann.

Um beim Einlaufen der rotierenden Laufschaufeln in das Verdichtergehäuse größere Schäden zu verhindern, sind die potentiellen Kontaktflächen des Gehäuses mit abreibbaren Beschichtungen, so genannten Einlaufbelägen, versehen.

Damit sich die Schaufelblätter in die entsprechenden Stellen am Verdichtergehäuse einarbeiten können, muss das Beschichtungsmaterial relativ leicht abreibbar sein, ohne die Schaufelspitzen zu schädigen. Ferner muss die Beschichtung auch einen guten Widerstand gegen Partikelerosion und andere Degradation bei erhöhten Temperaturen aufweisen.

Für eine derartige Beschichtung wird in der US 5,434,210 ein thermisches Spritzpulver und eine Verbundbeschichtung aus diesem Pulver, welche eine Matrixkomponente, eine Trockenschmiermittel-Komponente und eine Kunststoffkomponente aufweist, vorgeschlagen. Ein entsprechendes Pulver zum thermischen Spritzen ist unter der Bezeichnung SM2042 bei der Firma Sulzer Metco erhältlich.

Unter thermischem Spritzen wird ein Verfahren zur Erzeugung einer Spritzschicht auf der Oberfläche eines Substrates bezeichnet, wobei Zusatzwerkstoffe unter Einsatz eines Gases auf die zu beschichtende Oberfläche eines Substrates geleitet werden. Ein derartiges Verfahren und ein Überwachungssystem zur Qualitätssicherung der gespritzten Schichten ist in der DE 102004041671 A1 beschrieben. Dabei handelt es sich um ein so genanntes PFI (Particle-Flux-Imaging) Verfahren.

Aus der deutschen Offenlegungsschrift DE 102006053774 ist ein Verfahren zum Überwachen eines thermischen Spritzprozesses bekannt, wobei durch die Regelung von bestimmten Prozessparametern die Eigenschaften einer aufbringenden Beschichtung, z.B. Härte, berechnet werden kann. Dabei kann eine Soll-Härte der gespritzten Beschichtung erreicht werden, auch wenn andere Parameter während des Prozesses variiert werden.

Bei dem in der DE 102004041671 A1 beschriebenen PFI System wird ein Schwarm von die Qualität der Spritzschicht beeinflussenden Partikeln mit einer digitalen Kamera aufgenommen. Dieses Bild wird dann dargestellt oder durch rechnerische Auswertung weiter verarbeitet. Hierdurch wird die Diagnostik eines thermischen Spritzvorgangs ermöglicht.

Ferner beschreibt die EP 1 332 799 A1 eine Vorrichtung und ein Verfahren zum thermischen Spritzen, bei dem ein an- oder aufgeschmolzener Zusatzwerkstoff unter Einsatz eines Gases oder Gasgemischs auf eine zu beschichtende Oberfläche eines Sustrats geleitet wird. Dabei wird mittels einer optischen Spektroskopieanordnung zumindest ein die Qualität der Spritzschicht beeinflussendes Merkmal des thermischen Spritzprozesses, welches für die Ausbildung der Schicht und ihre Eigenschaften verantwortlich ist, erfasst, ausgewertet, bewertet, und geregelt. Dadurch wird eine Möglichkeit zur Online-Regelung und Optimierung eines oder mehrerer Parameter, welche für die Ausbildung der Spritzbeschichtung verantwortlich sind, zur Verfügung gestellt.

Trotz der oben beschriebenen Verfahren zur Qualitätssicherung bei thermischen Spritzprozessen, ist es bisher nicht möglich, einen einlauffähigen Spritzbelag, insbesondere aus dem Pulver SM2042, aber auch aus anderen Materialien für Bauteile in einer niedrigen Härte reproduzierbar herzustellen. Dies liegt vor allem am sehr instabilen Spritzprozess. Insbesondere ist es derzeit nicht möglich, bei Prozessabweichungen einen spezifikationsgerechten Belag herzustellen. Derzeit kann die Härte des Belags nur im ausgebranntem Zustand gemessen werden, wodurch etwa ein Tag verloren geht, bevor der Spritzprozess fortgesetzt werden kann. Dabei können sich die Spritzbedingungen in der Wartezeit verändern. Ohne dieses Vorgehen kommt es jedoch zu sehr hohen Nacharbeitsraten bei den beschichteten Bauteilen.

Der Erfindung liegt daher die Aufgabe zugrunde, die oben genannten technischen Probleme des Standes der Technik zu vermeiden und ein verbessertes Verfahren zum Herstellen eines einlauffähigen Spritzbelags zur Verfügung zu stellen, welches eine Überwachung des Spritzprozesses mittels festgelegter Parameter ermöglicht.

Diese Aufgabe wird erfindungsgemäß durch ein Verfahren mit den Merkmalen des Patentanspruchs 1 gelöst. Vorteilhafte Ausführungsformen und Weiterbildungen der Erfindung sind in den Unteransprüchen angegeben.

Durch die Erfindung werden die technischen Probleme des Standes der Technik vermieden und ein verbessertes Verfahren zum prozesssicheren Herstellen eines einlauffähigen Spritzbelags zur Verfügung gestellt.

Das erfindungsgemäße Verfahren zum Herstellen eines einlauffähigen Spritzbelags für Bauteile eines Turbinentriebwerks mittels thermischen Spritzens, wobei zur Kontrolle und Regelung des thermischen Spritzens ein Online-Prozess-Kontrollsystem mit einer PFI-Einheit und / oder einer optischen Spektrometereinheit vorgesehen ist, ist dadurch gekennzeichnet, dass mindestens ein Prozessparameter nach der Formel ${p}_{B 1} = {p}_{B 2} + {H}_{B 1} - {H}_{B 2} - \left(Δx⋅y\right) / z + n$ berechnet wird, wobei p_{B1} der Prozessparameter des zu beschichtenden Bauteils, p_{B2} der Prozessparameter einer vorangegangenen Beschichtung, d.h. eines der vorhergehenden Bauteile oder einer der vorhergehenden Proben, H_{B1} die Härte der herzustellenden Spritzschicht, H_{B2} die Härte der vorangegangenen aufgebrachten Spritzschicht, Δx eine Prozessgröße des Online-Prozess-Kontrollsystems ist und y, z, n konstante Parameter sind, wobei als Prozessparameter der Primärgasfluss, der Sekundärgasfluss oder der Abstand zwischen Bauteil und Brenner gewählt wird, wobei die Prozessgröße Δx aus einer Relation einer vorangegangenen Beschichtung und der Beschichtung des zu beschichtenden Bauteils aus der Leuchtdichteverteilung des Plasma- und/oder Partikelstrahls ermittelt wird, und wobei der konstante Parameter y zwischen 2 und 5 und der konstante Parameter z zwischen 8 und 12 liegt, und wobei der konstante Parameter n einen Bauteilwechsel berücksichtigt und zwischen -10 und +10 liegt.

Hierdurch kann auf Basis von vorher beschichteten Bauteilen und der Eigenschaften dieser Schichten ein prozesssicheres Spritzen von Einlaufbelägen ohne größere Verzögerung und damit verbundenen Änderungen der Randbedingungen erfolgen.

Eine vorteilhafte Weiterbildung des Verfahrens sieht vor, dass die Beschichtung mit SM2042-Pulver erfolgt. Dieses Pulver ist besonders für Anwendungen bei axialen Turbomaschinen geeignet.

Die Berechnung kann nach Einstellung des gewünschten Parameters online oder alternativ hierzu vor und nach jeder Beschichtung erfolgen. Hierdurch kann der oder die Prozessparameter dann beispielsweise mittels Aktuatoren automatisch oder manuell unter ständiger Kontrolle eingestellt werden.

Der Spritzbelag kann auf Verdichtergehäuse aufgebracht werden. Durch das Verfahren kann ein Einlaufbelag nun reproduzierbar in einer niedrigen Härte hergestellt werden.

Die für den jeweiligen Prozessparameter einer Beschichtung relevanten konstanten Parameter y und z geben die Korrelation zwischen der Prozessgröße des Online-Prozess-Kontrollsystems und des jeweiligen Prozessparameters wieder. Y liegt zwischen 2 und 5, bevorzugt bei 3, während z zwischen 8 und 12 und bevorzugt bei 10 liegt.

Der für jeden Prozessparameter bei der jeweiligen Beschichtung konstante Parameter n berücksichtigt einen Bauteilwechsel, d.h. ein Transfer von einer Spritzschicht von einem Bauteil auf ein anderes Bauteil und liegt zwischen -10 und +10, insbesondere zwischen -5 und +5, wobei jeweils die Intervallgrenzen eingeschlossen sein sollen. Als zu überwachende Prozessparameter werden der Primärgasfluss, der Sekundärgasfluss oder der Abstand zwischen dem Bauteil und dem Brenner gewählt. Zusätzlich, aber nicht zur Erfindung gehörend, können auch weitere hier nicht genannte Prozessparameter reguliert werden und zwar derart, dass sich ein reproduzierbares Ergebnis der Spritzschicht ergibt.

Bei der gemessenen Prozessgröße des Online-Prozess-Kontrollsystems Δx ist es möglich, eine aktuell gemessene Prozessgröße in den Beschichtungsprozess einfließen zu lassen. Dabei wird eine Änderung der Prozessgröße verwendet, die derart ausgestaltet ist, dass die entsprechende Prozessgröße der aktuellen Beschichtung mit der jeweiligen Prozessgröße der vorhergehenden Beschichtung des letzten Bauteils in Relation gezogen wird.

Dabei wird die Prozessgröße Δx aus der Leuchtdichteverteilung des Plasma- und/oder Partikelstrahls ermittelt, über die PFI-Einheit oder die Spektrometereinheit aufgenommen wird.

Für die Ermittlung der Prozesskenngröße Δx aus der Leuchtdichteverteilung bietet sich insbesondere die Bestimmung der Halbachsen der Ellipsen aus der Messung der PFI-Einheit an.

Eine Vorrichtung zur Durchführung des erfindungsgemäßen Verfahrens weist zur online Prozesskontrolle zum einen eine PFI - Einheit und/ oder eine optische Spektrometereinheit auf, deren Prozesskontrollkenngrößen in einer Recheneinheit korreliert werden, wodurch bei Prozessabweichungen ein reproduzierbarer Spritzbelag herstellbar ist. Ferner können hier noch Aktuatoren zur automatischen Einstellung der Prozessparameter vorgesehen sein.

Weitere die Erfindung verbessernde Maßnahmen werden nachstehend gemeinsam mit der Beschreibung eines bevorzugten Ausführungsbeispiels der Erfindung näher dargestellt.

Der Einsatz der Prozesskontrolle dient zur Verhinderung von Nacharbeiten sowie der Qualitätsüberwachung und der Dokumentation eines Spritzvorgangs. Bei diesem Verfahren werden die Eigenschaften des Plasmas sowie der Partikel im Plasmastrahl erfasst und mit den Schichteigenschaften korreliert. Weichen die gemessenen Eigenschaften von einem zuvor definierten Referenzzustand ab, ist zur Verhinderung von Nacharbeit eine Abhilfemaßnahme zu treffen.

Zu diesem Zweck ist das Online-Prozess-Kontrollsystem mit einer Online-Particle-Flux-Imaging (PFI) Einheit, einem optischen Spektrometer und einem nicht zur Erfindung gehörenden Strahlungspyrometer ausgestattet. Die PFI - Einheit dient zur Überprüfung des Plasmastrahls vor und nach der Beschichtung des Bauteils. Das Spektrometer ermöglicht zusätzlich noch eine Qualitätsüberwachung während des Spritzvorgangs. Die PFI - Einheit erfasst mit Hilfe einer CCD-Kamera die für den Beschichtungsprozess charakteristischen Leuchtdichteverteilungen des Plasma- und Partikelstrahls. Aus den Aufnahmen werden durch einen Algorithmus die Höhenlinien mit gleicher Leuchtintensität berechnet. In diesen Höhenlinien werden je eine Ellipse für den Plasma- und Partikelstrahl eingeschrieben. Die Ellipsen-Kenngrößen, wie die Halbachsen a und b, der Schwerpunkt der Ellipse und der Winkel der Halbachse a gegenüber der Horizontalen dienen zur Beschreibung des aktuellen Spritzzustands. Die Härte der aufzubringenden Schicht (gemessen in HR 15 Y) kann nun über einen Prozessparameter und eine Prozessgröße geregelt bzw. überwacht werden. Hierzu fließt in die Regelung bzw. Berechnung die Härte der zuvor hergestellten Schicht und die/der Prozessparameter bzw. die Prozessgröße sowie die konstanten Parameter ein. Für die Wahl des Abstands von Bauteil und Brenner als Prozessparameter werden für y = 3 und z = 10 gute Resultate erzielt, wenn als Prozessgröße Δx Informationen aus der über die PFI-Einheit vermessenen Werte, das heißt die Leuchtdichteverteilung des Plasma- und/oder Partikelstrahls aus dem aktuellen und einem vorangegangenen Beschichtungsprozess verwendet werden. Zum Einsatz kommen hier insbesondere die Änderung der Halbachsen der vermessenen Ellipsen aus dem aktuellen und einem vorangegangenen Prozess. Möglich ist aber auch die Verwendung des Schwerpunktes der Ellipsen oder der Winkel der Halbachsen.

Das optische Spektrometer erfasst über einen Messkopf das beim Spritzen vom Plasma und den Partikeln emittierte Licht und leitet dieses über ein Glasfaserkabel an einen hoch empfindlichen Spektrographen. Die zeitliche Verfolgung der gesamten spektralen Emission sowie von mehreren charakteristischen Messlinien des Gesamtspektrums gestattet es, Intensitätsveränderungen zu detektieren und zu speichern.

Ferner dient das Strahlungspyrometer der berührungslosen Temperaturmessung während des Beschichtungsvorgangs. Es gewährleistet die Aufzeichnung und grafische Ausgabe der Messdaten vom gesamten Beschichtungsprozess.

Auf den Messaufbau und die Einstellung der PFI - Einheit und des optischen Spektrometers soll hier nicht im einzelnen eingegangen werden.

Die vorliegende Erfindung beschränkt sich in ihrer Ausführung nicht auf das vorstehend angegebene, bevorzugte Ausführungsbeispiel. Vielmehr ist eine Anzahl von Varianten denkbar, welche von der dargestellten Lösung auch bei grundsätzlich anders gearteten Ausführungen Gebrauch macht, sofern der von den beigefügten Ansprüchen definierte Schutzbereich nicht verlassen wird.

## Patentansprüche

1. Verfahren zum Herstellen eines einlauffähigen Spritzbelags für Bauteile eines Turbinentriebwerks mittels thermischen Spritzens, wobei zur Kontrolle und Regelung des thermischen Spritzens ein Online-Prozess-Kontrollsystem mit einer Particle - Flux - Imaging - Einheit und / oder einer optischen Spektrometereinheit vorgesehen ist,
**dadurch gekennzeichnet, dass**
mindestens ein Prozessparameter nach der Formel ${p}_{B 1} = {p}_{B 2} + {H}_{B 1} - {H}_{B 2} - \left(Δx⋅y\right) / z + n$ berechnet wird, wobei p_{B1} der Prozessparameter des zu beschichtenden Bauteils, p_{B2} der Prozessparameter einer vorangegangenen Beschichtung, H_{B1} die Härte der herzustellenden Spritzschicht, H_{B2} die Härte der vorangegangenen Spritzschicht, Δx eine Prozessgröße des Online-Prozess-Kontrollsystems ist und y, z, n konstante Parameter sind,
dass als Prozessparameter der Primärgasfluss, der Sekundärgasfluss oder der Abstand zwischen Bauteil und Brenner gewählt wird,
dass die Prozessgröße Δx aus einer Relation einer vorangegangenen Beschichtung und der Beschichtung des zu beschichtenden Bauteils aus der Leuchtdichteverteilung des Plasma - und / oder Partikelstrahls ermittelt wird,
dass der konstante Parameter y zwischen 2 und 5 und der konstante Parameter z zwischen 8 und 12 liegt,
und dass der konstante Parameter n einen Bauteilwechsel berücksichtigt und zwischen -10 und +10 liegt.

2. Verfahren nach Anspruch 1, **dadurch gekennzeichnet, dass** die Beschichtung mit SM2042 Pulver erfolgt.

3. Verfahren nach einem der vorangegangenen Ansprüche, **dadurch gekennzeichnet, dass** der Spritzbelag auf Verdichtergehäuse aufgebracht wird.

4. Verfahren, nach einem der vorangegangenen Ansprüche, **dadurch gekennzeichnet, dass** die Leuchtdichteverteilung durch Bestimmung der Halbachsen von aus der Messung der Particle - Flux - Imaging - Einheit erhaltenen Ellipsen ermittelt wird.

## Claims

1. Method for producing an abradable spray coat for components of a turbine engine by means of thermal spraying, an online process monitoring system having a particle flux imaging unit and/or an optical spectrometer unit being provided for monitoring and controlling the thermal spraying,
**characterized in that** at least one process parameter according to the formula ${p}_{B 1} = {p}_{B 2} + {H}_{B 1} - {H}_{B 2} - \left(Δx⋅y\right) / z + n$ is calculated, where p_{B1} is the process parameter of the component to be coated, p_{B2} is the process parameter of a previous coating, H_{B1} is the hardness of the spray layer to be produced, H_{B2} is the hardness of the previous spray layer, Δx is a process variable of the online process monitoring system, and y, z, n are constant parameters,
**in that** the primary gas flow, the secondary gas flow or the distance between the component and a burner is selected as the process parameter,
**in that** the process variable Δx is established from a relationship between a previous coating and the coating of the component to be coated from the luminance distribution of the plasma and/or particle beam,
**in that** the constant parameter y is between 2 and 5 and the constant parameter z is between 8 and 12,
and **in that** the constant parameter n takes into account a component changeover and is between -10 and +10.

2. Method according to claim 1, **characterized in that** the coating is carried out using SM2042 powder.

3. Method according to either of the preceding claims, **characterized in that** the spray coat is applied to a compressor housing.

4. Method according to any of the preceding claims, **characterized in that** the luminance distribution is established by determining the semiaxes of ellipses obtained from the measurement of the particle flux imaging unit.

## Revendications

1. Procédé de production d'un revêtement abradable par projection pour des composants d'un moteur de turbine au moyen d'une projection thermique, dans lequel, pour contrôler et réguler la projection thermique, un système de contrôle de processus en ligne est prévu avec une unité d'imagerie à flux de particules et/ou une unité de spectromètre optique,
**caractérisé en ce que** au moins un paramètre de processus selon la formule ${p}_{B 1} = {p}_{B 2} + {H}_{B 1} - {H}_{B 2} - \left(Δx⋅y\right) / z + n ,$ est calculé, p_{B1} représentant le paramètre de processus du composant à enrober, p_{B2} représentant le paramètre de processus d'un enrobage précédent, H_{B1} représentant la dureté de la couche de projection à produire, H_{B2} représentant la dureté de la couche de projection précédente, Δx représentant une variable de processus du système de contrôle de processus en ligne, et y, z, n représentant des paramètres constants,
**en ce que** le flux de gaz primaire, le flux de gaz secondaire ou la distance entre le composant et le brûleur est choisi comme paramètre de processus,
**en ce que** la variable de processus Δx est définie à partir d'une relation entre un enrobage précédent et l'enrobage du composant à enrober à partir de la répartition de luminance du faisceau de plasma et/ou de particules,
**en ce que** le paramètre constant y est compris entre 2 et 5 et le paramètre constant z est compris entre 8 et 12,
et **en ce que** le paramètre constant n prend en compte un changement de composant et est compris entre -10 et +10.

2. Procédé selon la revendication 1, **caractérisé en ce que** l'enrobage est réalisé avec de la poudre SM2042.

3. Procédé selon l'une des revendications précédentes, **caractérisé en ce que** le revêtement par projection est appliqué sur le carter du compresseur.

4. Procédé selon l'une des revendications précédentes, **caractérisé en ce que** la répartition de luminance est définie par la détermination des demi-axes des ellipses obtenus à partir de la mesure de l'unité d'imagerie à flux de particules.
